# EUROPÄISCHE PATENTSCHRIFT

(11) **EP 0 720 416 B1**
(45) Veröffentlichungstag und Bekanntmachung des Hinweises auf die Patenterteilung: **24.03.2004**
(21) Anmeldenummer: 95120498.1
(22) Anmeldetag: 22.12.1995
(51) Int. Cl.: H05B 3/14, F23Q 7/22

(54) **Keramische Heizeinrichtung, Verfahren zu deren Herstellung und deren Verwendung**
Ceramic heating element, its manufacturing method and its uses
Elément chauffant en céramique, sa méthode de fabrication et ses applications

(30) Priorität: 29.12.1994 DE 4447074; 19.12.1995 DE 19547373
(43) Veröffentlichungstag der Anmeldung: 03.07.1996
(73) Patentinhaber: ROBERT BOSCH GMBH, 70442 Stuttgart (DE)
(72) Erfinder: Gruenwald, Werner, Dipl.-Phys., D-70839 Gerlingen (DE); De la Prieta, Claudio, D-70569 Stuttgart (DE); Geissinger, Albrecht, Dipl.-Ing., D-75147 Muehlacker (DE); Lindemann, Gert, Dipl.-Ing., D-72805 Lichtenstein (DE)

(56) Entgegenhaltungen:
- EP-A- 0 335 382
- DE-A- 3 918 964
- DE-A- 3 924 777
- DE-A- 4 318 327
- DE-A- 4 440 005

## Beschreibung

### Stand der Technik

Die Erfindung betrifft eine keramische Heizeinrichtung nach der Gattung der unabhängigen Ansprüche, ein Verfahren zu deren Herstellung sowie deren Verwendung.

Aus der DE-OS 39 24 777 ist eine keramische Heizeinrichtung bekannt, bei der ein Heizleiter mit Zuleitungen aus einer keramischen Folie ausgestanzt ist. Der so erhaltene Rohling wird in eine Pulvermischung aus einem elektrisch isolierenden Pulver eingebettet, zu einem Körper gepreßt und anschließend gesintert. Beim Verpressen der Keramik kann insbesondere der im Querschnitt relativ dünn ausgeführte Heizleiter gequetscht werden. Das führt dazu, daß der Widerstandswert des Heizleiters verändert und dadurch die geforderte Heizleistung nicht erreicht wird.

### Vorteile der Erfindung

Die Heizeinrichtungen mit den kennzeichnenden Merkmalen der unabhängigen Ansprüche haben den Vorteil, daß die Heizeinrichtung wirtschaftlich in Folien- und Laminiertechnik herstellbar ist. Die beim Laminieren aufzuwendenden Kräft sind geringer als beim Pressen eines Keramikpulvers. Das bedeutet, daß das ausgestanzte Heizelement bei der Herstellung weniger stark mechanisch beansprucht wird. Dies bewirkt wiederum, daß ein gleichmäßiger Stromfluß durch das Heizelement vorliegt und damit eine besonders gleichmäßige Leistungseinspeisung erreicht wird.

Durch die in den Unteransprüchen aufgeführten Maßnahmen sind vorteilhafte Weiterbildungen und Verbesserungen möglich. Eine besonders definierbare Einstellung der Heizleistung wird dadurch gewährleistet, wenn eine Ausgleichsschicht vorgesehen wird. Dadurch wird vermieden, daß das Heizelement beim Laminieren unter Druck gequetscht wird. Außerdem wird dadurch ein besserer Laminatverbund erreicht. Durch einen in der Heizleiterzone strukturierten Heizleiter wird die mechanische Stabilität des Heizleiters erhöht, wodurch das ausgestanzte Heizelement gut handhabbar ist.

Die weitere Erfindung mit einem in Dickschichttechnik ausgeführten Heizelement und mit aus einer Folie ausgestanzten Zuleitungen hat den Vorteil, daß die Zuleitungen besonders niederohmig ausbildbar sind. Dadurch ist es möglich, den ohmschen Widerstand des Heizleiters über die Zusammensetzung der Paste der Heizleitschicht unabhängig von den Materialien der Zuleitungen einzustellen. Dieses Ausführung bietet weiterhin den Vorteil, daß die ausgestanzten Zuleitungen leichter zu handhaben sind als ein ausgestanztes Heizelement mit einem relativ dünn ausgebildeten Heizleiter. Außerdem ist durch die Dickschichttechnik der Heizleiter mit einfachen Mitteln verschiedenartig strukturierbar, zum Beispiel in Mäanderform.

### Zeichnung

Ausführungsbeispiele der Erfindungen sind in der Zeichnung dargestellt und in der nachfolgenden Beschreibung näher erläutert. Es zeigen Figur 1 eine vereinfachte Explosionsdarstellung einer ersten erfindungsgemäßen Heizeinrichtung, Figur 2 eine Folie zur Herstellung eines Heizelements, Figur 3 ein aus der Folie ausgestanztes Heizelement gemäß Figur 1, Figur 4 eine zusammenlaminierte Heizeinrichtung gemäß Figur 1 im Querschnitt, Figur 5 einen Querschnitt einer runden Heizeinrichtung, Figur 6 eine Explosionsdarstellung einer zweiten erfindungsgemäßen Heizeinrichtung, Figur 7 einen Querschnitt der Heizeinrichtung gemäß Figur 6, Figur 8 eine Draufsicht auf ein Heizelement mit einer strukturierten Heizleiterzone, Figur 9 eine Draufsicht auf eine Ausgleichsschicht für ein Heizelement, Figur 10 einen Querschnitt durch eine Heizeinrichtung mit einer ersten Ausführungsform der Ausgleichsschicht und Figur 11 einen Querschnitt durch eine Heizeinrichtung mit einer zweiten Ausführungsform der Ausgleichsschicht.

### Ausführungsbeispiele

Die in Figur 1 vereinfacht und stark vergrößert dargestellte Heizeinrichtung besteht aus einer ersten keramischen Trägerfolie 11, einer zweiten keramischen Trägerfolie 12 und einem zwischen den beiden Trägerfolien 11 und 12 angeordneten Heizelement 13. Die Trägerfolien 11, 12 bestehen aus einem elektrisch isolierenden keramischen Material. Das Heizelement 13 besitzt eine Heizleiterzone 26 mit einem Heizleiter 15, der mit einer ersten Zuleitung 16 und einer zweiten Zuleitung 17 verbunden ist. Die Heizleiterzone 26 ist an einem Ende der Trägerfolien 11, 12 positioniert. Die Zuleitungen 16, 17 führen vom Heizleiter 15 an das gegenüberliegende Ende der Trägerfolien 11, 12.

Das Heizelement 13 gemäß Figur 3 ist aus einer elektrisch leitenden, keramischen Folie, nachfolgend Heizelementfolie 19 genannt (Figur 2), ausgestanzt. Die Kontur des Heizelements 13 ist dabei so ausgebildet, daß die beiden Zuleitungen 16, 17 breiter ausgeführt sind als der Heizleiter 15, wodurch sich der Querschnitt der Zuleitungen 16, 17 gegenüber dem Querschnitt des Heizleiters 15 erhöht. Damit ist der ohmsche Widerstand der einzelnen Zuleitung 16, 17 geringer als der ohmsche Widerstand des Heizleiters 15. Dadurch ist gewährleistet, daß die Heizleistung im Heizleiter 15 entsteht und sich damit auf das mit dem Heizleiter 15 versehene Ende der Trägerfolien 11, 12 konzentriert. Die Heizelementfolie 19 hat eine Dicke von 20 µm bis 500µm.

Die Trägerfolien 11, 12 und das Heizelement 13 werden zu einem Sinterkörper 21, 22 gemäß den Figuren 4 und 5 zusammenlaminiert und gesintert, wobei der Sinterkörper 22 gemäß Figur 5 vor dem Sintern zu einem rotationssymmetrischen Stift gepreßt wurde.

Bei der Heizleiterzone 26 gemäß Figur 8 sind in die Heizelementfolie 19 Vertiefungen 27 eingeprägt, so daß an diesen Stellen der Querschnitt der Heizelementfolie 19 reduziert wird. Neben den Vertiefungen 27 sind Bereiche 28 vorhanden, die einen größeren Querschnitt als die Bereiche der Vertiefungen 27 aufweisen. Der Querschnitt der Bereiche 28 und der Vertiefungen 27 ist geringer als der Querschnitt der Zuleitungen 16, 17, wodurch die Heizleiterzone 26 hochohmiger als die Zuleitungen 16, 17 ist. Dadurch entsteht ein hochohmiger Strompfad in der Heizleiterzone 26, der als Heizleiter 15 wirkt.

Zur Herstellung der Heizeinrichtung wird das Heizelement 13 zunächst ausgestanzt und danach die Heizleiterzone 26 strukturiert, wobei wesentlich ist, daß nach dem Strukturieren ein Heizleiter vorliegt, dessen Querschnitt geringer ist als der Querschnitt der Zuleitungen 16, 17. Eine zweite Herstellungsmöglichkeit besteht darin, daß zuerst die Heizleiterfolie 19 im Bereich der späteren Heizleiterzone 26 mit einer Struktur gemäß den Vertiefungen 27 und den Bereichen 28 versehen wird und danach das Heizelement 13 aus der Heizleiterfolie ausgestanzt wird. Dadurch wird das beim Prägen seitlich weggedrückte Material beim Stanzen mit weggeschnitten. Damit ist leichter zu gewährleisten, daß der Querschitt des Heizleiters 15 geringer und damit hochohmiger ist als der der Zuleitungen 16, 17.

Zur Herstellung der Heizeinrichtung werden die Trägerfolien 11 und 12 das dazwischen angeordneten Heizelement 13 mit den Zuleitungen 16, 17 und mit dem Heizleiter 15 unter Druck zusammenlaminiert. Der zusammenlaminierte Körper wird in einem Co-Sinterverfahren bei beispielsweise 1850° C unter Stickstoff beziehungsweise mit einem Formiergas gesintert. Danach entstehen die Sinterkörper 21 oder 22 mit den in den Figuren 4 und 5 dargestellten Querschnitten.

Zwei weitere Ausführungen der erfindungsgemäßen Heizeinrichtung gehen aus den Figuren 9, 10 und 11 hervor. Hierbei wird eine Ausgleichsschicht 30 um das Heizelement 13 angeordnet. Die Ausgleichsschicht 30 besteht aus einem elektrisch isolierenden, keramischen Material, beispielsweise Al₂O₃ oder Si₃N₄. Die Dicke der Ausgleichsschicht 30 entspricht etwa der Dicke der Heizleiterfolie 19, aus der das Heizelement 13 ausgestanzt ist.

Zweckmäßig ist, die Ausgleichsschicht 30 gemäß Figur 10 aus einer weiteren keramischen Folie 31 herzustellen. Dazu wird aus der Folie 31 gemäß Figur 9 eine Aussparung 32 ausgestanzt, die der Kontur des Heizelements 13 entspricht.

Die zweite Ausführungsform der Ausgleichsschicht 30 geht aus Figur 11 hervor. Hier ist die Ausgleichsschicht 30 von einer der Trägerfolien 11, 12 gebildet, in die eine Vertiefung 36 eingeprägt ist, die die Kontur des Heizelements 13 besitzt. Die Tiefe der Vertiefung 36 entspricht im wesentlichen der Dicker der Heizleiterfolie 19. In die Vertiefung 36 wird das Heizelement 14 eingelegt und mit der anderen Trägerfolien 11, 12 zusammenlaminiert. Es ist jedoch auch möglich in beide Trägerfolien 11, 12 jeweils die Kontur einzuprägen, wobei die Dicke des dadurch gebildeten Hohlraumes im wesentlichen der Dicke der Heizleiterfolie 19 entsprechen sollte. Es ist darüberhinaus ebenfalls denkbar, neben den Trägerfolien 11, 12 zusätzliche keramische Folien zu verwenden, in denen die Vertiefung 36 eingeprägt ist, so daß das ausgestanzte Heizelement 13 in der Großfläche mindestens einer der zusätzlichen Folien versenkt werden kann.

Eine weitere erfindungsgemäße Heizeinrichtung geht aus den Figuren 6 und 7 hervor. Gemäß Figur 6 ist auf einem Endabschnitt der ersten Trägerfolie 11 eine einen Heizleiter 20 bildenden Heizleiterschicht 24 mit beispielsweise einer U-förmigen Kontur aufgetragen. Die Heizleiterschicht 24 wird aus einer keramische Paste bildet, die eine keramische Komponente und ein elektrisch leitendes, hochtemperaturbeständiges Material, beispielsweise MoSi₂ enthält. Die Paste wird mittels Sieb- oder Tampondrucktechnik auf mindestens eine der Trägerfolien 11, 12 aufgetragen. Die beiden Zuleitungen 16, 17 sind ebenfalls aus einer Heizelementfolie ausgestanzt und werden beispielsweise auf die erste Trägerfolie 11 aufgelegt, so daß die Zuleitungen 16, 17 die Heizleiterschicht 24 kontaktieren.

Die Schichtdicke der Heizleiterschicht 24 beträgt beispielsweise 20 µm. Die Dicke der Zuleitungen 16, 17 entspricht der Dicke der Heizelementfolie 19 von beispielsweise 0,4 mm.

Nach dem Aufbringen der Heizleiterschicht 24 und dem Auflegen der Zuleitungen 16, 17 auf die Trägerfolie 11 wird die zweite Trägerfolie 12 mit der ersten Trägerfolie 11 unter Druck zusammenlaminiert und anschließend zu einem Sinterkörper 23 gesintert. Der Sinterkörper 23 kann auch zu einem Körper mit einem runden Querschitt gemäß Figur 5 vor dem Sintern gepreßt werden.

Die Trägerfolien 11, 12 bestehen beispielsweise jeweils aus AlN. Es ist aber auch denkbar, andere elektrisch isolierende, keramische Materialien, wie beispielsweise Si₃N₄ oder Al₂O₃ oder ein Gemisch dieser Stoffe einzusetzen. Es ist ebenfalls denkbar, die beiden Trägerfolien 11, 12 aus unterschiedlichen Materialien herzustellen.

Die Heizelementfolie 19, aus der das Heizelement 13 bzw. die Zuleitungen 16, 17 ausgestanzt werden, besteht beispielsweise aus einem Gemisch aus 90 - 30 Mol.% MoSi₂ und 10 - 70 Mol.% AlN. Anstelle von AlN kann auch Si₃N₄ oder Al₂O₃ oder ein Gemisch dieser Stoffe verwendet werden. Die Zugabe von Si₃N₄, AlN und/oder Al₂O₃, richtet sich nach dem Material der verwendeten Trägerfolien 11, 12, wobei durch die Zugabe des entsprechenden Materials der Trägerfolien 11, 12 die thermischen Ausdehnungskoeffizienten von Trägerfolien 11, 12 und Heizelement 13 näher zusammenrücken und dadurch die Haftfestigkeit des Heizelements mit den Trägerfolien 11, 12 verbessert wird.

Die erfindungsgemäße Heizeinrichtung ist beispielsweise geeignet für den Einsatz als Glühkerze und Glühvorsatz oder Glühkörper, welche als Starthilfen das Anlassen von Dieselmotoren erleichtern. Dabei ragt das mit dem Heizleiter 15, 20 versehene Ende in den Brennraum beziehungsweise in die Vorkammer eines Dieselmotors hinein. Die Aufnahme in ein Gehäuse und die Kontaktierung der Zuleitungen 16, 17 mit Anschlußkabeln ist allgemein bekannt und wird nicht näher beschrieben.

Es ist aber ebenso denkbar, die Heizeinrichtung mit anderen Bauelementen zu kombinieren, die auf eine bestimmte Temperatur aufgeheizt werden müssen.

## Patentansprüche

1. Keramische Heizeinrichtung mit einem in einem elektrisch isolierenden keramischen Körper eingebetteten Heizelement (13) mit einem Heizleiter (15) mit Zuleitungen (16, 17) und mit einer Heizleiterzone (26), die von dem an einem Ende zwischen den Zuleitungen (16, 17) ausgebildeten Heizleiter (15) gebildet ist, wobei das Heizelement (13) aus einer keramischen Folie ausgestanzt ist, **dadurch gekennzeichnet, daß** das aus der keramischen Folie (19) ausgestanzte Heizelement (13) zwischen einer ersten Trägerfolien (11) und einer zweiten Trägerfolie (12) angeordnet und die Trägerfolien (11, 12) und das Heizelement(14) zusammenlaminiert sind.

2. Heizeinrichtung nach Anspruch 1, **dadurch gekennzeichnet, daß** in die Heizleiterzone (26) Vertiefungen (27) eingebracht sind, die in der Heizleiterzone (26) Bereiche mit unterschiedlichen Querschnitten derart ausbilden, daß eine strukturierter Heizleiter (15) mit mindestens einem gegenüber den Zuleitungen (16, 17) hochohmigeren Strompfad entsteht.

3. Heizeinrichtung nach Anspruch 2, **dadurch gekennzeichnet, daß** die Vertiefungen durch Prägen in die keramische Folie eingebracht sind.

4. Heizeinrichtung nach Anspruch 1 , **dadurch gekennzeichnet, daß** das Heizelement (13) von einer Ausgleichsschicht (30) umgeben ist, die von mindestens einer elektrisch isolierenden, keramischen Folie (31) gebildet ist, und daß die Folie (31) eine Kontur aufweist, in der das Heizelement (13) zumindest annähernd versenkbar ist.

5. Heizeinrichtung nach Anspruch 4 , **dadurch gekennzeichnet, daß** die Kontur von einer aus der Folie (31) ausgestanzten Aussparung (32) gebildet ist, in die das ausgestanzte Heizelement (14) versenkbar ist.

6. Heizeinrichtung nach Anspruch 4, **dadurch gekennzeichnet, daß** die Folie (31) von mindestens einer der beiden Trägerfolien (11, 12) gebildet ist, daß die Kontur von mindestens einer in mindestens eine der Trägerfolien (11, 12) eingebrachten Vertiefung (36) gebildet ist und daß in der Vertiefung (36) das Heizelement (13) versenkbar ist.

7. Keramische Heizeinrichtung mit einem in einem elektrisch isolierenden keramischen Körper eingebetteten Heizelement (14) mit einem Heizleiter (20) und mit Zuleitungen (16, 17) und mit einer Heizleiterzone, die von dem an einem Ende zwischen den Zuleitungen (16, 17) ausgebildeten Heizleiter (20) gebildet ist, **dadurch gekennzeichnet, daß** der Heizleiter (20) von einer auf wenigstens eine der Trägerfolien (11, 12) in Dickschichttechnik aufgetragenen Heizleiterschicht (24) gebildet ist, daß die Zuleitungen (16, 17) aus einer elektrisch leitenden, keramischen Folie ausgestanzt sind, daß die ausgestanzten Zuleitungen (16, 17) auf einer der Trägerfolien (11, 12) derart angeordnet sind, daß die Zuleitungen (16, 17) mit der Heizleiterschicht (24) kontaktiert sind, und daß die Trägerfolien (11, 12) und das Heizelement (14) zusammenlaminiert sind.

8. Verfahren zur Herstellung einer Heizeinrichtung mit einem in mindestens zwei keramischen Trägerfolien (11, 12) eingebetteten Heizelement (13, 14) mit einem in einer Heizleiterzone (26) angeordneten Heizleiter (15, 20) und mit Zuleitungen (16, 17), nach Anspruch 1 bis 7, **dadurch gekennzeichnet, daß** zumindest die Zuleitungen (16, 17) des Heizelements (13, 14) aus einer elektrisch leitenden, keramischen Folie (19) ausgestanzt werden, daß das Heizelement zwischen den Trägerfolien (11, 12) angeordnet und mit den Trägerfolien (11, 12) zu einem Laminierkörper zusammenlaminiert wird und daß anschließend der Laminierkörper gesintert wird.

9. Verfahren nach Anspruch 8, **dadurch gekennzeichnet, daß** in die Heizleiterzone (26) Vertiefungen derart eingeprägt werden, daß ein strukturierter Heizleiter (15, 20) mit mindestens einem gegenüber den Zuleitungen hochohmigeren Strompfad entsteht.

10. Verfahren nach Anspruch 9, **dadurch gekennzeichnet, daß** zunächst das Heizelement (13, 14) ausgestanzt wird und anschließend die Heizleiterzone (26) strukturiert wird.

11. Verfahren nach Anspruch 8, **dadurch gekennzeichnet, daß** zunächst die Folie (19) im Bereich der Heizleiterzone (26) strukturiert wird und daß anschließend das Heizelement (13, 14) aus der Folie (19) ausgestanzt wird.

12. Verwendung der keramischen Heizeinrichtung nach Anspruch 1 bis 7 als Glühkerze, Glühvorsatz oder Glühkörper, welche zum Einsatz als Starthilfevorrichtungen in Verbrennungsmotoren geeignet sind.

## Claims

1. Ceramic heating device, having a heating element (13) which is embedded in an electrically insulating ceramic body and has a heating conductor (15) with supply conductors (16, 17) and has a heating conductor zone (26), which is formed by the heating conductor (15) formed at one end between the supply conductors (16, 17), the heating element (13) being stamped out of a ceramic film, **characterized in that** the heating element (13) which is stamped out of the ceramic film (19) is arranged between a first carrier film (11) and a second carrier film (12), and the carrier films (11, 12) and the heating element (14) are laminated together.

2. Heating device according to Claim 1, **characterized in that** recesses (27) are introduced into the heating conductor zone (26) and in this zone form regions with different cross sections, in such a manner that a structured heating conductor (15) having at least one current path of higher impedance than the supply conductors (16, 17) is formed.

3. Heating device according to Claim 2, **characterized in that** recesses are introduced into the ceramic film by pressure-stamping.

4. Heating device according to Claim 1, **characterized in that** the heating element (13) is surrounded by a compensation layer (30) which is formed by at least one electrically insulating, ceramic film (31), and **in that** the film (31) has a contour in which the heating element (13) can be at least approximately countersunk.

5. Heating device according to Claim 4, **characterized in that** the contour is formed by a cutout (32) which is stamped out of the film (31) and into which the stamped-out heating element (14) can be countersunk.

6. Heating device according to Claim 4, **characterized in that** the film (31) is formed by at least one of the two carrier films (11, 12), **in that** the contour is formed by at least one recess (36) which has been introduced into at least one of the carrier films (11, 12), and **in that** the heating element (13) can be countersunk in the recess (36).

7. Ceramic heating device, having a heating element (14) which is embedded in an electrically insulating ceramic body and has a heating conductor (20) with supply conductors (16, 17) and has a heating conductor zone, which is formed by the heating conductor (20) formed at one end between the supply conductors (16, 17), **characterized in that** the heating conductor (20) is formed by a heating conductor layer (24) which is applied to at least one of the carrier films (11, 12) using thick-film technology, **in that** the supply conductors (16, 17) are stamped out of an electrically conductive, ceramic film, **in that** the stamped-out supply conductors (16, 17) are arranged on one of the carrier films (11, 12), in such a manner that the supply conductors (16, 17) make contact with the heating conductor layer (24), and **in that** the carrier films (11, 12) and the heating element (14) are laminated together.

8. Process for producing a heating device having a heating element (13, 14), which is embedded in at least two ceramic carrier films (11, 12) and has a heating conductor (15, 20) arranged in a heating conductor zone (26) and supply conductors (16, 17) according to Claims 1 to 7, **characterized in that** at least the supply conductors (16, 17) of the heating elements (13, 14) are stamped out of an electrically conductive, ceramic film (19), **in that** the heating element is arranged between the carrier films (11, 12) and is laminated together with the carrier films (11, 12) to form a laminated body, and **in that** the laminated body is then sintered.

9. Process according to Claim 8, **characterized in that** recesses are pressure-stamped into the heating conductor zone (26) in such a manner that a structured heating conductor (15, 20) with at least one current path of higher impedance than the supply conductors is formed.

10. Process according to Claim 9, **characterized in that** the heating element (13, 14) is stamped out first of all, and then the heating conductor zone (26) is structured.

11. Process according to Claim 8, **characterized in that** first of all the film (19) is structured in the region of the heating conductor zone (26), and **in that** then the heating element (13, 14) is stamped out of the film (19).

12. Use of the ceramic heating device according to Claims 1 to 7 as a glow plug, glow attachment or glow body, which are suitable for use as starting aid devices in internal combustion engines.

## Revendications

1. Dispositif chauffant en céramique avec un élément chauffant intégré dans un corps en céramique électriquement isolant (13), avec un conducteur chauffant (15), avec des lignes d'amenée (16, 17) et avec une zone thermoconductrice (26) qui est formée par le conducteur chauffant (15) formé à une extrémité entre les lignes d'amenée (16, 17), l'élément chauffant (13) étant découpé dans une feuille en céramique,
**caractérisé en ce que**
l'élément chauffant (13) découpé dans la feuille en céramique (19) est disposé entre une première feuille support (11) et une seconde feuille support (12) et les feuilles supports (11, 12) ainsi que l'élément chauffant (14) sont laminés ensemble.

2. Dispositif chauffant selon la revendication 1,
**caractérisé en ce qu'**
il est prévu, dans la zone thermoconductrice (26), des creux (27) qui forment dans la zone thermoconductrice (26) des zones ayant des sections transversales différentes, de sorte qu'il se forme un conducteur chauffant (15) structuré avec au moins un trajet de courant de valeur ohmique élevée par rapport aux lignes d'amenée (16, 17).

3. Dispositif chauffant selon la revendication 2,
**caractérisé en ce que**
les creux sont constitués par estampage dans la feuille en céramique.

4. Dispositif chauffant selon la revendication 1,
**caractérisé en ce que**
l'élément chauffant (13) est entouré d'une couche de compensation (30) qui est formée d'au moins une feuille en céramique (31) électriquement isolante et **en ce que** la feuille (31) présente un contour dans lequel l'élément chauffant (13) peut au moins être approximativement noyé.

5. Dispositif chauffant selon la revendication 4,
**caractérisé en ce que**
le contour est formé par un évidement (32) découpé dans une feuille (31) dans laquelle l'élément chauffant découpé (14) peut être noyé.

6. Dispositif chauffant selon la revendication 4,
**caractérisé en ce que**
la feuille (31) est formée d'au moins une des deux feuilles supports (11, 12), **en ce que** le contour est formé par au moins un creux (36) constitué dans au moins une des feuilles supports (11, 12) et **en ce que** l'élément chauffant (13) peut être noyé dans le creux (36).

7. Dispositif chauffant en céramique avec un élément chauffant (14) intégré dans un corps en céramique isolant électriquement, avec un conducteur chauffant (20), avec des lignes d'amenée (16, 17) et avec une zone thermoconductrice qui est formée par le conducteur chauffant (20) prévu à une extrémité entre les lignes d'amenée (16, 17),
**caractérisé en ce que**
le conducteur chauffant (20) est formé par une couche de conducteur chauffant (24) appliquée sur au moins l'une des feuilles supports (11, 12) par la technique des couches épaisses, **en ce que** les lignes d'amenée (16, 17) sont découpées dans une feuille en céramique électriquement isolante, **en ce que** les lignes d'amenée (16, 17) découpées sont disposées sur l'une des feuilles supports (11, 12) de telle manière que les lignes d'amenée (16, 17) viennent en contact avec la couche de conducteur chauffant (24) et que les feuilles supports (11, 12) ainsi que l'élément chauffant (14) soient laminés ensemble.

8. Procédé de fabrication d'un dispositif chauffant avec un élément chauffant (13, 14) intégré dans au moins deux feuilles supports (11, 12) en céramique, avec un conducteur chauffant (15, 20) disposé dans une zone thermoconductrice (26) et avec des lignes d'amenée (16, 17), selon les revendications 1 à 7,
**caractérisé en ce qu'**
au moins les lignes d'amenée (16, 17) de l'élément chauffant (13, 14) sont découpées dans une feuille en céramique (19) électriquement isolante, **en ce que** l'élément chauffant est disposé entre les feuilles supports (11, 12) et est laminé avec les feuilles supports (11, 12) en un corps laminé et **en ce que** le corps laminé est ensuite fritté.

9. Procédé selon la revendication 8,
**caractérisé en ce que**
des creux sont pratiqués dans la zone thermoconductrice (26), de sorte qu'il se forme un conducteur chauffant structuré (15, 20) ayant au moins un trajet de courant de valeur ohmique élevée par rapport aux lignes d'amenée.

10. Procédé selon la revendication 9,
**caractérisé en ce que**
l'élément chauffant (13, 14) est tout d'abord découpé et la zone thermoconductrice (26) est ensuite structurée.

11. Procédé selon la revendication 8,
**caractérisé en ce que**
la feuille (19) est tout d'abord structurée dans la région de la zone thermoconductrice (26) et l'élément chauffant (13, 14) est ensuite découpé dans la feuille (19).

12. Application d'un dispositif chauffant en céramique selon les revendications 1 à 7, en tant que bougie, adaptateur de bougie ou corps incandescent qui conviennent en tant que dispositifs d'aide au démarrage sur les moteurs à combustion interne.
